# EUROPÄISCHE PATENTSCHRIFT

(11) **EP 1 513 632 B1**
(45) Veröffentlichungstag und Bekanntmachung des Hinweises auf die Patenterteilung: **06.09.2006**
(21) Anmeldenummer: 03718779.6
(22) Anmeldetag: 19.04.2003
(51) Int. Cl.: B22C 1/02

(54) **VERFAHREN ZUR HERSTELLUNG EINES GIESSKERNS ODER EINER GIESSFORM**
METHOD FOR MANUFACTURING OF A FOUNDRY CORE OR MOULD
PROCEDE DE FABRICATION D'UN NOYAU OU MOULE DE FONDERIE

(30) Priorität: 19.06.2002 DE 10227512
(43) Veröffentlichungstag der Anmeldung: 16.03.2005
(73) Patentinhaber: Georg Fischer AG, 8201 Schaffhausen (CH)
(72) Erfinder: SCHREY, Alexander, 41379 Brüggen (DE); WOLF, Gotthard, 40822 Mettmann (DE); RIETZSCHER, Rolf, 40822 Mettmann (DE)
(74) Vertreter: Weiss, Wolfgang
(86) Internationale Anmeldenummer: PCT/EP2003/004107
(87) Internationale Veröffentlichungsnummer: WO 2004/000484

(56) Entgegenhaltungen:
- US-A- 4 459 376
- US-A- 4 600 733
- US-A- 6 013 125
- PATENT ABSTRACTS OF JAPAN vol. 007, no. 149 (M-225), 30. Juni 1983 (1983-06-30) & JP 58 058955 A (HIROSHI KAWAUCHI), 7. April 1983 (1983-04-07)

## Beschreibung

Die Erfindung betrifft ein Verfahren zur Herstellung von Giesskernen oder Formen für Giessformen aus einem Formgrundstoff und einem Bindemittel und Giesskerne oder Formen nach Herstellung des Verfahrens.

Giesskerne haben die Aufgabe, Hohlräume im Gussstück oder unterschnittene Aussenkonturen zu bilden. Diese Art von Giesskernen werden auf bekannte Weise in Kernkästen mittels Kernschiessanlagen hergestellt, wobei der mit Binder und gegebenenfalls mit Additiven versehene Formsand mittels Druckluft in die Hohlräume der Kernformkästen eingeleitet wird. Als Bindemittel werden im allgemeinen flüssige Kunstharze oder anorganische Binder verwendet.

Die Erfindung bezieht sich auf alle organischen und anorganischen Form- und Kernherstellungsverfahren, vorzugsweise auf das Urethan-Cold-Box-Verfahren und/oder das Resol-CO₂-Verfahren. Ebenso denkbar sind physikalische Verfahren, beispielsweise Ultraschallverfahren.

Die Kernherstellung nach dem Urethan-Cold-Box erfolgt in kalten Kernkästen unter Verwendung organischer Bindersysteme, die unmittelbar im Kernkasten beispielsweise durch tertiäre Amine gasgehärtet werden. Die Verfestigung des Formstoffgemisches (z. B. Quarzsand, organisches Bindesystem, Härter) erfolgt nach dem Füllen des Formstoffes in den kalten Kernkästen durch einen gasförmigen Katalysator oder durch ein gasförmiges tertiäres Amin. Das Vermischen der einzelnen Komponenten erfolgt zuvor in Spezialeinrichtungen. Ein Vorteil dieses Urethan-Cold-Box-Verfahrens besteht unter anderem in der Erreichung hoher Festigkeiten der Kerne oder Formen.

Andere, z. B. sogenannte Resol-CO₂-Verfahren, sind Kernherstellungsverfahren mit alkalisch kondensiertem Phenolharz als Binder, der zur Härtung mit Kohlendioxid begast wird. Der Formstoff basiert wie beim Urethan-Cold-Box-Verfahren im Allgemeinen auf dem Formgrundstoff Quarzsand. Dieses Verfahren zeichnet sich durch die Verhinderung von "Blattrippen" im Giessprozess aus. Nachteilig an diesem Begasungsverfahren sind geringere Festigkeiten, die durch erhöhte Erosion und unzureichende Thermostabilität begründet sind.

Die fertiggeformten Kerne können mittels einer Schlichte überzogen werden. Das sind feuerfeste Stoffe in pulvriger, flüssiger oder pastöser Form zur Herstellung eines dünnen Überzuges auf den Giesskernen. Die Schlichte hat mehrere Aufgaben. Unter anderen dient die Schlichte der Wärmeisolierung, der Glättung, der Verhinderung von Ankleben von Metall an der Formwand, der Blattrippenbildung und somit zur Gewährleistung einer sicheren Trennung des Gussstückes von der Formwand beim Ausleeren der Form.

Nach dem Giessvorgang des fertigen Gussteiles erfolgt die Entfernung der Giesskerne aus dem Gussteil. Die Giesskerne werden beispielsweise durch Strahlen, Vibrationen, Ausblasen, Klopfen oder Auswaschen entfernt.

Aus der DE 195 25 307 A1 ist ein Giesskern für Giessformen bekannt geworden. Es wird ein Giesskern für Giessformen aus einem mittels eines Bindemittels verfestigten Trockenstoffs vorgeschlagen, der durch Wassereinwirkung seine Form verliert.

Die DE 195 49 469 A1 beschreibt einen Giesskern zum Giessformen aus mittels eines wasserlöslichen Bindemittels auf der Basis von Polyphosphaten verfestigtem Formsand, wobei das Bindemittel instantiertes Natriumpolyphosphat ist und dass ein Mischungsverhältnis von 3 bis 7 Gewichtsteilen Bindemittel und 0,5 bis 2 Gewichtsteilen Wasser auf 100 Gewichtsteile teile Formsand gegeben ist.

Die DE 199 14 586 A1 offenbart ein Bindemittel auf Harzbasis zur Herstellung von Giessereisanden zur Verwendung im Giessereiwesen. Das Bindemittelgemisch zur Kernsandherstellung besteht aus einer Einzelkomponente (Einzelharz) oder einem Gemisch aus einem oder mehreren Einzelkomponenten (Harzgemisch) mit Additiven.

Der Erfindung liegt die Aufgabe zugrunde, einen Giesskern oder eine Form der eingangs genannten Art zu schaffen, die unter Vermeidung der vorgenannten Nachteile eine Porenstruktur aufweisen. Insbesondere soll die Verwendung einer Schlichte nicht mehr erforderlich sein. Ferner sollte die nachteilige Blattrippenbildung im Giessprozess vermieden werden.

Erfindungsgemäss wird diese Aufgabe dadurch gelöst, dass dem Formstoff und/oder dem Bindemittel ein porenbildender Stoff zugegeben wird.

Nach dem bekannten Resol-Kohlendioxid-Verfahren hergestellte Kerne zeigen bei rasterelektronenmikroskopischen Untersuchungen eine typische Porenstruktur. Es hat sich erwiesen, dass diese Porenstruktur die o.g. Ausdehnungsfehler ("Blattrippen") verhindert.

Poren bildende Stoffe geben bei ihrer Zersetzung durch Säurebildner oder Wärmeeinwirkung beispielsweise Kohlendioxid ab, welches in der Formstoffmischung die gewünschte feinporige Struktur erzeugt. Ebenso können zur Bildung feinporiger Strukturen die Anwendung von physikalischen Methoden, z.B. Ultraschallverfahren, beitragen.

Der porenbildende Stoff ist nicht auf die Entstehung von Kohlendioxid beschränkt. Es ist jeder porenbildende Zusatz denkbar, der die gewünschten Poren im Giesskern oder der Gießform erzeugt, beispielsweise wären auch Stickstoff erzeugende Stoffe denkbar.

Das Vorhandensein der Porenstruktur ermöglicht es, dass eine anschliessende Schlichtebehandlung des Giesskernes nicht mehr notwendig ist, um Ausdehnungsfehler zu vermeiden.

Vorzugsweise werden als porenbildende Stoffe Stoffe verwendet, die Kohlendioxid erzeugen, wie z. B. Ammoniumkarbonat, Ammoniumhydrogenkarbonat, Natriumkarbonat und/oder Natriumhydrogenkarbonat. Es hat sich gezeigt, dass sich Natriumhydrogenkarbonat als besonders geeignet erweist.

Vorteilhafterweise wird dem Kohlendioxid bildenden Stoff ein Säuerungsmittel zugegeben und/oder Wärme zugeführt. Das Kohlendioxid wird insbesondere durch eine saure Umgebung oder durch Energiezuführung in Form von Wärme freigegeben. Um die frei werdende Kohlendioxidmenge quantitativ zu steuern und/oder auch den Zeitpunkt der Kohlendioxidabgabe festzulegen, wird dem Kohlendioxid bildenden Stoff ein Säuerungsmittel zugegeben, beispielsweise Weinstein.

Gemäss einer besonders bevorzugten Verfahrensgestaltung ist das Bindemittel im Verhältnis 1:1 aus einer Phenolharz- und einer Isocyanatkomponente zusammengesetzt, wobei beide Bindemittelkomponenten gleichzeitig oder nacheinander in den Formstoff gegeben und anschliessend vermischt werden.

Vorteilhaft kann auch der porenbildende Stoff gleichzeitig oder anschliessend mit dem Bindemittel der Kernformstoffmischung zugegeben werden.

Ebenso ist denkbar, dass der Kohlendioxid bildende Stoff zusammen mit einer Komponente des Bindemittels zugegeben wird.

Aufgrund des oben ausgeführten Herstellungsverfahren für Giesskerne weisen diese eine Materialstruktur auf, die porenförmig ist. Zumindest entstehen im Giesskern porenförmige Bereiche, die die gewünschten Vorteile beim Giessvorgang und beim Entfernen der Giesskerne im Metallgussstück aufweisen.

Die wesentlichen technischen Vorteile sind ein vereinfachtes, weniger aufwendiges Giessverfahren gegenüber dem Stand der Technik. Denn die Schlichtebehandlung entfällt durch die feinporige Porenstruktur und die geeignete Festigkeit der Giesskerne.

Nachstehend ist ein besonders vorteilhaftes Ausführungsbeispiel für die Zusammensetzung der Mischung aus Quarzsand und Bindemittel für das erfindungsgemässe Herstellungsverfahren angegeben.

| | |
|---|---|
| 100 | Gewichtsteile Quarzsand |
| 0,6 | Gewichtsteile Harz (beispielsweise Phenolharz) |
| 0,6 | Gewichtsteile Isocyanat |
| 0,75 | Gewichtsanteile porenbildender Stoff, z.B. Natriumhydrogenkarbonat |

Die Gewichtsanteile von Harz und Isocyanat können zwischen 0,5 und 1 liegen, je nach gewünschter Festigkeit der Giesskerne. In der Regel werden Harz und Isocyanat in gleichen Mengen, d. h. im Verhältnis1:1 zugegeben.

Der porenbildende Stoff wird in der Regel in der Menge von 0,5 bis 1 Gewichtsanteilen zugegeben.

Optional können der Mischung zur Steuerung der Kohlendioxidabgabe 0,2 bis 0,7 Gewichtsanteile eines Säurebildners, beispielsweise Weinstein zugegeben werden.

Im folgenden wird ein beispielhafter typischer Verfahrensablauf einer Giesskernherstellung beschrieben. Die Verfahrensschritte sind im einzelnen im Urethan-Cold-Box-Verfahren
- Abwiegen des Quarzsandes bzw. volumetrische Dosierung
- Einlauf des Quarzsandes in einen Chargenmischer
- Dosierung der Harz - und Isocyantkomponente über Dosierpumpen. Die Dosierung kann parallel oder sequenziell erfolgen
- Die Zugabe des porenbildenden Stoffes erfolgt sequenziell, parallel mit beiden Binderkomponenten oder parallel mit einer Binderkomponente, wobei gegebenenfalls der Säurebildner hinzugefügt wird
- Die Mischzeit beträgt 10 bis 120 Sekunden, je nach gewünschten Anforderungen und Mischertyp
- Verarbeiten der feuchten Mischung auf der Giessschiessmaschine
- Entnahme der Kerne
- Wärmebehandlung bei beispielsweise 200°C, wobei die Wärmebehandlung unterschiedlich, abhängig von der Anwendung, sein kann
- Einlegen der fertigen Kerne in die Sandform für den eigentlichen Giessvorgang

Weiterhin zeigt die einzige Figur die porenförmige Struktur eines Giesskernmaterials, wobei die mittlere Porengrösse 100 nm bis 500 nm beträgt.

## Patentansprüche

1. Verfahren zur Herstellung von Giesskernen oder Formen aus einem Formstoff, basierend auf Formgrundstoff und Bindemittel, das Phenolharz und Isocyanat enthält, **dadurch gekennzeichnet, dass** dem Formstoff ein porenbildender Stoff zugegeben wird.

2. Verfahren nach Anspruch 1, **dadurch gekennzeichnet, dass** als porenbildende Stoffe Ammoniumkarbonat, Ammoniumhydrogenkarbonat, Natriumkarbonat und/oder Natriumhydrogenkarbonat oder andere geeignete Karbonatsalze verwendet werden.

3. Verfahren nach mindestens einem der Ansprüche 1 oder 2, **dadurch gekennzeichnet, dass** dem porenbildenden Stoff zur Steuerung der abzugebenden Menge und/oder zur Steuerung des Abgabezeitpunktes von Kohlendioxid ein Säuerungsmittel zugegeben wird.

4. Verfahren nach mindestens einem der Ansprüche 1, 2 oder 3, **dadurch gekennzeichnet, dass** der geformte Kern oder die Form einer Wärmebehandlung unterzogen werden.

5. Verfahren nach mindestens einem der vorhergehenden Ansprüche, **dadurch gekennzeichnet, dass** das Bindemittel im Verhältnis 1:1 aus einer Phenolharz- und einer Isocyanatkomponente zusammengesetzt ist, wobei beide Bindemittelkomponenten gleichzeitig in den Quarzsand gegeben und anschliessend vermischt werden.

6. Verfahren nach mindestens einem der Ansprüche 1 bis 5, **dadurch gekennzeichnet, dass** der porenbildende Stoff gleichzeitig oder anschliessend mit dem Bindemittel der Kemformstoffmischung zugegeben wird.

7. Verfahren nach mindestens einem der Ansprüche 1 bis 5, **dadurch gekennzeichnet, dass** der porenbildende Stoff zusammen mit einer Komponente oder mehreren Komponenten des Bindemittels zugegeben wird.

## Claims

1. Process for producing casting cores or moulds from a mould material, based on mould base material and binder, which comprises phenolic resin and isocyanate, **characterized in that** a pore former is added to the mould material.

2. Process according to Claim 1, **characterized in that** pore formers used are ammonium carbonate, ammonium hydrogencarbonate, sodium carbonate and/or sodium hydrogencarbonate or other suitable carbonate salts.

3. Process according to at least one of Claims 1 or 2, **characterized in that** an acidifier is added to the pore former in order to control the amount released and/or to control the time at which carbon dioxide is released.

4. Process according to at least one of Claims 1, 2 or 3, **characterized in that** the moulded core or the mould is subjected to a heat treatment.

5. Process according to at least one of the preceding claims, **characterized in that** the binder is composed in a 1:1 ratio of a phenolic resin component and an isocyanate component, the two components being introduced into the quartz sand simultaneously and then mixed.

6. Process according to at least one of Claims 1 to 5, **characterized in that** the pore former is added to the core moulding material mixture simultaneously or subsequently with the binder.

7. Process according to at least one of Claims 1 to 5, **characterized in that** the pore former is added together with one component or two or more components of the binder.

## Revendications

1. Procédé de fabrication de noyaux de fonderie ou de moules à partir d'un matériau de moulage, basé sur un matériau de base de moulage et un liant qui contient une résine phénolique et de l'isocyanate, **caractérisé en ce que** l'on ajoute une substance de formation de pores au matériau de moule.

2. Procédé selon la revendication 1, **caractérisé en ce que** comme substance de formation de pores, on utilise le carbonate d'ammonium, l'hydrogénocarbonate d'ammonium, le carbonate de sodium et/ou l'hydrogénocarbonate de sodium, ou d'autres sels de carbonate appropriés.

3. Procédé selon au moins l'une quelconque des revendications 1 ou 2, **caractérisé en ce que** pour contrôler la quantité de dioxyde de carbone dégagé et/ou pour contrôler l'instant du dégagement du dioxyde de carbone, on ajoute un agent d'acidification à la substance de formation de pores.

4. Procédé selon au moins l'une quelconque des revendications 1, 2 ou 3, **caractérisé en ce que** le noyau ou le moule formé subit un traitement thermique.

5. Procédé selon au moins l'une quelconque des revendications précédentes, **caractérisé en ce que** le liant est constitué du mélange dans un rapport 1:1 d'un composant résine phénolique et d'un composant isocyanate, les deux composants du liant étant ajoutés simultanément au sable silicieux et ensuite mélangés.

6. Procédé selon au moins l'une quelconque des revendications 1 à 5, **caractérisé en ce que** la substance de formation de pores est ajoutée au mélange de matériaux du noyau en même temps ou après l'addition du liant.

7. Procédé selon au moins l'une quelconque des revendications 1 à 5, **caractérisé en ce que** la substance de formation de pores est ajoutée en même temps qu'un composant ou que plusieurs composants du liant.
